# EUROPÄISCHE PATENTANMELDUNG

(11) **EP 4 779 038 A1**
(43) Veröffentlichungstag der Anmeldung: **22.07.2026**
(21) Anmeldenummer: 25152619.0
(22) Anmeldetag: 17.01.2025
(51) Int. Cl.: C14B 7/02, C14B 7/04

(54) **SCHWERMETALLFREIER LEDERFASERSTOFF AUF BASIS VON VEGETABIL GEGERBTEN LEDERFASERN**

(71) Anmelder: Refalett GmbH, 09603 Großschirma (DE)
(72) Erfinder: KUHNT, Grit, 01683 Nossen (DE); SÜß, Wolfram, 73485 Zöbingen (DE)
(74) Vertreter: Maikowski & Ninnemann Patentanwälte Partnerschaft mbB

(57) **Zusammenfassung**

Die Erfindung betrifft einen Lederfaserstoff, enthaltend
a) mindestens 55 Gew.-% vegetabil gegerbte Lederfasern,
b) Bindemittel, und, vorzugsweise schwermetallarme oder schwermetallfreie, Additive, und
c) Lederabschnitte aus schwermetallfreier Gerbung und/oder Fasern aus dem Faserrecycling und/oder natürliche Fasern und/oder synthetische Fasern.

Der Lederfaserstoff ist vorzugsweise arm an bzw. frei von Schwermetallen.

Die Erfindung betrifft weiterhin einen Schichtstoff, eine Schichtplatte, einen Formholzersatz oder ein Oberflächendekor, enthaltend den oder bestehend aus dem erfindungsgemäßen Lederfaserstoff Die Erfindung betrifft weiterhin die Verwendung des erfindungsgemäßen Lederfaserstoffs oder des Schichtstoffs in der Möbelindustrie, in der Innenausbauindustrie und dem Freiformenbau oder in der Schuhindustrie.

## Beschreibung

### Gebiet der Erfindung

Die Erfindung betrifft einen Lederfaserstoff, enthaltend
a) mindestens 55 Gew.-% vegetabil gegerbte Lederfasern,
b) Bindemittel, und, vorzugsweise schwermetallarme oder schwermetallfreie, Additive, und
c) Lederabschnitte aus schwermetallfreier Gerbung und/oder Fasern aus dem Faserrecycling und/oder natürliche Fasern und/oder synthetische Fasern.

Der Lederfaserstoff ist vorzugsweise arm an bzw, frei von Schwermetallen.

Die Erfindung betrifft weiterhin einen Schichtstoff, eine Schichtplatte, einen Formholzersatz oder ein Oberflächendekor, enthaltend den oder bestehend aus dem erfindungsgemäßen Lederfaserstoff Die Erfindung betrifft weiterhin die Verwendung des erfindungsgemäßen Lederfaserstoffs oder des Schichtstoffs in der Möbelindustrie, in der Innenausbauindustrie und dem Freiformenbau oder in der Schuhindustrie.

### Hintergrund der Erfindung

Schuhe, Taschen und andere langlebige Produkte wurden klassischerweise über viele Jahrhunderte aus Leder hergestellt. Leder entsteht aus einem Abfallprodukt der Fleischerzeugung und wird in einem aufwändigen Verfahren erzeugt. Seit ca. 100 Jahren wurden Methoden entwickelt, um Abfälle und Reste der Lederherstellung nachnutzen zu können. Sie sind besser bekannt als "Lederfaserstoffe" oder "Lederfaserwerkstoffe" und werden im Ausland oft "Salpa" genannt.

In den klassischen Bereichen der Schuhindustrie gibt es seit Jahren einen aus Sicht des Erfinders nicht mehr umkehrbaren Trend zu Bequemschuhen, Sneakern und sportschuhähnlichen Adäquaten der etablierten Schuhindustrie. Auch aus Kosten-und Imagegründen verliert Leder in diesem Bereich an Bedeutung. Schuhe-und Lederwaren folgen heute viel mehr Modetrends, anstatt etablierten Werten von Leder, wie Langlebigkeit, Pflegeleichtigkeit und Reparaturmöglichkeit. Auch im Bereich der Möbelindustrie des Innen- und Freiformenbaus sind schwermetallfreie und aus Recyclingstoffen hergestellte Materialien gefragt, da diese Materialien eine hohe Weichheit und Flexibilität aufweisen und frei von Giftstoffen sind und deshalb für die Gestaltung moderner Oberflächendesigns interessant sind. Hieraus ergeben sich neue Anwendungsgebiete für solche Lederfaserstoffe.

Konventionell hergestelltes echtes Leder ist im Gegensatz zur vorherrschenden Meinung meist kein reines Naturprodukt. Die Roh-Haut, aus dem Leder entsteht, ist zwar ebenso Natur wie ein Stück Fleisch, aber sie hat noch bis zu 40 Arbeitsschritte bis zum fertigen Leder vor sich. Beim Konservieren, Gerben und Färben der Häute werden in der konventionellen Lederindustrie jedoch viele, teilweise umweltbelastende und gesundheitsschädliche Chemikalien eingesetzt, die im Leder verbleiben und ausdünsten können. Über 80% des weltweitproduzierten Leders wird heute mit Chrom gegerbt, ein Schwermetall, das krank machen kann. Besonders gefährlich ist das sechswertige Chrom (Chrom-VI), es ist hoch giftig, allergisierend und als krebserregend eingestuft. Eine einmal erworbenen Chrom-Allergiekann nicht geheilt werden. Das dreiwertige Chrom (Chrom-III) ist in geringen Mengen ungefährlich und sogar ein lebenswichtiges Spurenelement für den menschlichen Körper. Zu hohe Aufnahmemengen von Chrom-III schädigen jedoch auch Leber, Nieren und Kreislauf. Auch wenn Leder mit Chrom-III gegerbt wurde, kann durch ein unsachgemäßes Verfahren Chrom-VI entstehen. Ein Gesundheits-Risiko für den Verbraucher und eine Katastrophe für das Grund- und Trinkwasser in den Produktionsländern. Chromgerbung wird eingesetzt, weil sie erheblich günstiger und schneller von Statten geht, als eine Gerbung mit synthetischen oder pflanzlichen Gerbstoffen. Pflanzengerbung ist zwar zeitaufwändiger und benötigt mehr Wasser als die Chromgerbung, dafür belasten die Abwässer jedoch die Umweltdeutlich weniger, weil die Gerbstoffe vollständig abbaubar sind. Chromhaltige Klärschlämme müssen beispielsweise als Sondermüll entsorgt werden (Quelle: www.naturtextil.de).

Viele weitere Schadstoffe kommen bei der konventionellen Lederherstellung zum Einsatz. Formaldehyd kann Allergien, Haut-, Atemwegs- oder Augenreizungen verursachen und gilt als krebserregend. Die Liste ließe sich noch weiterfortsetzen. Die Schadstoffe sind besonders gefährlich für die Menschen, die das Leder herstellen, aber auch für Verbraucher können aus Leder ausgedünstete Schadstoffe belastend sein. Bei Labortests wird bei konventionellen Lederprodukten immer wieder festgestellt, dass sie krank machende Stoffe an die Raumluft abgeben. Man kann diese Chemikalien in der Produktion stark reduzieren oder ganz auf sie verzichten. Kunststoff-Beschichtungen sorgen für makellose, pflegeleichte und unempfindliche Produkte - leider eine Eigenschaft, auf die Konsumenten nicht gerne verzichten möchten. Durch diese hauchdünne Schicht geht aber die Atmungsaktivität des Leders verloren und damit auch die Hautfreundlichkeit. Wer eine gewisse Patina oder Unregelmäßigkeit an Ledern akzeptiert oder sie sogar schätzt, sollte ein chromfreies und natürliches Lederprodukt, sprich unbeschichtetes Leder wählen. Leder verrottet in der Natur nur rückstandsfrei, wenn es sich um ein unbeschichtetes Naturprodukt handelt.

Lederfaserstoff (Lefa), Lederfaserwerkstoff oder Faserkunstleder ist ein Verbundwerkstoff, der aus zerkleinerten Lederresten sowie Schleifstaub und Falzspänen unter Zugabe von Fettungsmitteln, Leimen, Gerbstoffen, Bindemittel und gegebenenfalls Weichmachern hergestellt wird. Falzspäne entstehen beim Hobeln von Leder, durch welches eine gleichmäßige Dicke erreicht werden kann. Lefa wird auch als regeneriertes Leder oder Leder-Regenerat bezeichnet, da die bei der Lederherstellung anfallenden Produktionsabfälle einer weiteren wirtschaftlichen Verwendung zugeführt werden. Nach Richtlinien RAL 060 A2 (von 2011) sowie DIN EN 15987 darf der Werkstoff ungeachtet der in ihm enthaltenen Lederfasern nicht als echtes Leder gekennzeichnet und vermarktet werden. Die Verwendung des Begriffes Lederfaserstoff bzw. Bonded Leather wird durch die Norm EN 15987 "Leder - Terminologie - Hauptdefinitionen für den Lederhandel" geregelt. Produkte mit weniger als 50 Prozent Lederanteil dürfen nicht als Lederfaserstoff bezeichnet werden. Im Handel werden Lederfaserstoffe auch als Recycled Leather oder Reconstituted Leather bezeichnet. Produkte wie Vegan Leather, Recast Leather, Bicast- bzw. Bycast Leather oder Faux Leder hingegen bezeichnen Kunstleder, die keinen oder nur einen geringen Anteil Lederfasern enthalten.

Der erfindungsgemäße Lederfaserstoff kann all den zuvor genannten Ansprüchen gerecht werden und Anwendungsgebiete erschließen, um nachhaltige Kreislaufwirtschaftsprozesse (craddle to craddle) in Gang zu setzen. In der Bundesrepublik Deutschland regelt das Gesetz zur Förderung der Kreislaufwirtschaft und Sicherung der umweltverträglichen Bewirtschaftung von Abfällen (Kreislaufwirtschaftsgesetz, KrWG) den Umgang mit Abfällen. Gemäß §6 KrWG stehen Maßnahmen der Vermeidung und der Abfallbewirtschaftung in folgender Rangfolge:
1. Vermeidung,
2. Vorbereitung zur Wiederverwendung,
3. Recycling,
4. sonstige Verwertung, insbesondere energetische Verwertung und Verfüllung,
5. Beseitigung.

Ausgehend von der zuvor dargestellten Rangfolge soll nach dem KrWG diejenige Maßnahme Vorrang haben, die den Schutz von Mensch und Umwelt bei der Erzeugung und Bewirtschaftung von Abfällen unter Berücksichtigung des Vorsorge- und Nachhaltigkeitsprinzips am besten gewährleistet. Für die Betrachtung der Auswirkungen auf Mensch und Umwelt ist der gesamte Lebenszyklus des Abfalls zugrunde zu legen. Hierbei sind insbesondere zu berücksichtigen die
1. die zu erwartenden Emissionen,
2. das Maß der Schonung der natürlichen Ressourcen,
3. die einzusetzende oder zu gewinnende Energie sowie
4. die Anreicherung von Schadstoffen in Erzeugnissen, in Abfällen zur Verwertung oder in daraus gewonnenen Erzeugnissen.

Die technische Möglichkeit, die wirtschaftliche Zumutbarkeit und die sozialen Folgen der Maßnahme sind zu beachten.

Der erfindungsgemäße Lederfaserstoff trägt durch Recycling von pflanzlichen und tierischen Fasermaterialien effektiv zur Abfallvermeidung bei und erfüllt deshalb wesentliche Kriterien des KrWG.

Nach der jüngsten Alttextilstudie, die der bvse-Bundesverband Sekundärrohstoffe und Entsorgung e. V. im Juni 2020 vorstellte, hat sich die tatsächliche Sammelmenge in Deutschland weiter erhöht und im Jahr 2018 ein Volumen von 1,3 Millionen Tonnen erreicht, 300.000 Tonnen mehr als 2013.

Von dem Sammelaufkommen im Umfang von 1,3 Millionen Tonnen gelangten 2018 insgesamt 62 Prozent der Alttextilien in den Second-Hand-Verkauf; 2013 betrug die entsprechende Menge noch 54 Prozent. Angesichts der insgesamt schlechten Sammelqualität konnte dies nur durch einen "hohen kostenintensiven händischen Sortieraufwand erreicht werden", beschrieb Wittmann die Anstrengungen der Sortierbetriebe und die Kostenbelastungen der Branche.

Weitere 14 Prozent der gebrauchten Textilien wurden zu Putzlappen und Dämmstoffen verarbeitet. Gegenüber 2013, als noch 21 Prozent der gesammelten Menge in diesen Verwertungsweg geleitet wurden, sank somit die Nachfrage deutlich. Nach bvse-Angaben gelangten weitere zwölf Prozent des Aufkommens in das Faserrecycling. Die Verbrennungsquote (thermische Verwertung/Ersatzbrennstoffe und Abfälle zur Beseitigung) hat sich von acht Prozent (2013) auf zwölf Prozent im Jahr 2018 erhöht. Die hierin befindlichen Abfälle zur Beseitigung aus der Sortierung haben ebenfalls zugenommen und lagen im Jahr 2018 bei rund 53.000 Tonnen (2015: 20.000 Tonnen).

Beim Faserrecycling entstehen ca. 60 % sogenannte Reißfasern und 40 % Staub. Das aufgefaserte Material wird heute eigentlich nur für minderwertige Anwendungen (Malervlies, Dämmstoff im Auto etc.) genutzt. Die Werthaltigkeit dieser Fasern als Rohstoff für hochpreisige Recyclingmaterialien bleibt damit weitgehend ungenutzt.

Im Stand der Technik sind somit Ledererfaserstoffe auf Basis von Recyclingfasern weitgehend unbekannt.

EP 076189 A1 betrifft beispielsweise ein mikroporöses flächiges Material als Substrat für Kunstleder, erhältlich durch Imprägnieren eines Vliesstoffes mit einem elastischen Polymer und anschließendes Koagulieren des imprägnierten Polymers, wobei der Vliesstoff eine Mischung aus (a) einer aromatischen Polyesterfaser (Faser A) und (b) einer Polyolefin- oder aliphatischen Polyamidfaser (Faser B) ist, und die Fasern A und B in einer bestimmten Weise in dem Vliesstoff verstreut vorhanden sind.

JP H08113819 A (veröffentlicht am 07.05.1996) lehrt eine netzartig strukturierte, antistatische Faser und deren Herstellung. Diese Faser besteht aus gemischten Fasern, die mindestens ein Ethylen-Vinylalkohol-Copolymer und ein Esterpolymer enthalten, und weist eine dreidimensionale netzartige Struktur auf. Die Faser ist extrem fibrilliert und besitzt hervorragende antistatische, schmutzabweisende und bakterielle Eigenschaften sowie eine hohe Festigkeit und Färbbarkeit. Dementsprechend kann die Faser als gewebtes, gestricktes oder nicht gewebtes Tuch verwendet werden und ist in einem breiten Anwendungsbereich einsetzbar, wie z.B. Kleidung, Warmhalte-Material, Kunstleder, Absorptionsmittel für Sanitärprodukte, Schutzkleidung, Vorhang, Tuch, Filter usw..

Gemäß der Definition in der Norm EN 15987 sind die Erzeugnisse gemäß EP 076189 A1 und JP8113819 jedoch keine Lederfaserstoffe und dürfen auch nicht als Lederfaserstoffe bezeichnet werden.

Es besteht daher ein großer Bedarf, Recyclingfasern als Rohstoffe zu nutzen und in hochwertige Produkte, wie zum Beispiel Giftstoff-freie bzw. Giftstoff-arme Lederfaserstoffe zu überführen.

### Beschreibung der Erfindung

Herkömmliche Lederfaserstoffe bestehen im Wesentlichen aus Chromfalzspänen und vegetabil gegerbten Ledern und sind deshalb nicht frei von Giftstoffen. Herkömmliche Lederfaserstoffe enthalten in der Regel keine Fasern aus dem Faserrecycling.

Ausgehend vom Stand der Technik bestand die Aufgabe der Erfindung daher darin, einen Lederfaserstoff bereitzustellen, der zum überwiegenden Teil aus vegetabilen (pflanzlich gegerbten) Lederfasern besteht und in dem die schwermetallhaltige Lederfraktion durch alternative Fasern ersetzt ist.

Diese Aufgabe wird durch die Erfindung gelöst durch einen Lederfaserstoff, enthaltend oder bestehend aus
a) mindestens 55 Gew.-% vegetabil gegerbte Lederfasern,
b) Bindemittel, und vorzugsweise schwermetallarme oder schwermetallfreie, Additive
c) Lederabschnitte aus synthetischer Gerbung und/oder Fasern aus dem Faserrecycling und/oder natürliche Fasern und/oder synthetische Fasern.

Übliche Additive sind beispielsweise Fette, Wachse, Farbstoffe, Knochenleim usw.

Der Anteil c) der Lederabschnitte aus synthetischer Gerbung und/oder Fasern aus dem Faserrecycling und/oder natürliche Fasern und/oder synthetische Fasern in dem erfindungsgemäßen Lederfaserstoff beträgt vorzugsweise mindestens 10 Gew.-%, wie z.B. 10 Gew.-%, 15 Gew.-%, 20 Gew.-%, 30 Gew.-% oder 35 Gew.-%.

In einer bevorzugten Ausführungsform der Erfindung enthält der Lederfaserstoff
a) mindestens 55 Gew.-% vegetabil gegerbte Lederfasern,
b) Bindemittel, und, vorzugsweise schwermetallarme oder schwermetallfreie, Additive,
c) Fasern aus dem Faserrecycling,
wobei die Fasern aus dem Faserrecycling ausgewählt sind aus textilen Faserabfällen und Stäuben aus dem Textilrecycling, Burlap-Fasern, Fasern der Silphi Pflanze, Bambusfasern, Jutefasern, Baumwollfasern, Leinenfasern, Hanffasern, Flachsfasern, Kenaf-Fasern, Brennnesselfasern, Sisalfasern und Kokosfasern oder Mischungen aus mindestens zwei dieser Fasermaterialien. Besonders bevorzugt sind Jutefasern, Baumwollfasern, Leinenfasern, Hanffasern, Flachsfasern, Sisalfasern und Kokosfasern, entweder als reine Fasern oder auch in Form von Gemischen von zwei oder mehr dieser Fasern.

In einer weiteren bevorzugten Ausführungsform der Erfindung enthält der Lederfaserstoff
a) mindestens 55 Gew.-% vegetabil gegerbte Lederfasern,
b) Bindemittel, und, vorzugsweise schwermetallarme oder schwermetallfreie, Additive
c) Lederabschnitte aus synthetischer, insbesondere schwermetallfreier, Gerbung.

Die Lederabschnitte aus synthetischer Gerbung sind vorzugsweise Lederabschnitte aus der Ledergerbung mit Aldehyden, Phenolen, Acrylaten oder Enzymen.

Vorzugsweise sind die Lederabschnitte aus synthetischer Gerbung Lederabschnitte aus der Ledergerbung mit Synthanen, Ligninextrakten und/oder Glutaraldehyd, besonders bevorzugt Glutaraldehyd.

Insbesondere bevorzugt wurden die Lederabschnitte aus synthetischer Gerbung unter Ausschluss von Schwermetallen, d.h. schwermetallfrei gegerbt.

Weiterhin bevorzugt ist es, wenn die Lederabschnitte aus synthetischer Gerbung Falzspäne, insbesondere aus schwermetallfreier Gerbung, sind.

All dies hat den Vorteil, dass der erfindungsgemäße Lederfaserstoff insgesamt schwermetallfrei bzw. schwermetallarm ist.

"Schwermetallfrei" im Sinne der Erfindung bedeutet, dass der Lederfaserstoff bzw. das Additiv arm an Schwermetallen ist, wobei die Schwermetalle ausgewählt sind aus der Gruppe bestehend aus Antimon, Arsen, Barium, Cadmium, Chrom, Cobalt, Kupfer, Blei, Quecksilber, Nickel, Selen, Silber, Zinn. Vorzugsweise ist der Lederfaserstoff der Erfindung auch arm an Titan.

"Arm" an den jeweiligen Schwermetallen bzw. Titan bedeutet, dass der Lederfaserstoff der Erfindung bzw. das Additiv einzelne dieser Metalle im Wesentlichen nicht enthält bzw. alle genannten Metalle im Wesentlichen nicht enthält. Bevorzugt ist es, wenn der Lederfaserstoff der Erfindung die genannten Metalle (einzeln und/oder mehrere einzelne oder alle) höchstens in Mengen gemäß der nachfolgenden Tabelle enthält.

| **Schwermetall** | **bevorzugt** | **Besonders bevorzugt** | **Ganz besonders bevorzugt** |
|---|---|---|---|
| Antimon | | | <5 |
| Arsen | < 20 | < 10 | <5 |
| Barium | < 40 | < 20 | < 10 |
| Cadmium | < 20 | < 10 | <5 |
| Chrom | < 1.000 | < 150 | < 100 |
| Cobalt | < 40 | < 20 | < 10 |
| Kupfer | < 40 | < 20 | < 10 |
| Blei | < 20 | < 10 | <5 |
| Quecksilber | < 2 | < 1 | <0,5 |
| Nickel | < 40 | < 20 | < 10 |
| Selen | < 40 | < 20 | < 10 |
| Silber | < 20 | < 10 | <5 |
| Zinn | < 40 | < 20 | < 10 |

In einer weiteren bevorzugten Ausführungsform der Erfindung enthält der Lederfaserstoff
a) mindestens 55 Gew.-% vegetabil gegerbte Lederfasern,
b) Bindemittel, und schwermetallarme oder schwermetallfreie Additive, und
c) natürliche Fasern und/oder synthetische Fasern.

Die natürlichen Fasern ausgewählt sind vorzugsweise ausgewählt aus Fasern aus regenerierter Cellulose, wie Viskose, Modal, Lycocell und Cupro; Fasern aus Celluloseestern, wie Acetat-Fasern und Triacetatfasern; Proteinfasern, wie regenerierte Proteinfasern, modifizierte Sojabohnenproteinfasern, Zeinfasern, Caseinfasern und künstliche Spinnenfasern; Polylactidfasern, Alginatfasern, Chitinfasern, Elastodienfasern, und biobasierten Polyamidfasern.

Die synthetischen Fasern sind vorzugsweise ausgewählt aus Fasern aus Polyester, wie zum Beispiel Polyethylenterephthalat (PET), Polytrimethylenterephthalat (PTT) und Polybutylenterephthalat (PBT); Polyamid (PA), Polyimid, Polyamidimid, Aramid, Polyacryl, Modacryl, Polytetrafluorethylen (PTFE), Polyethylen (PE), Polypropylen (PP), Polychlorid, Elasthan, Polybenzoxazol, Polybenzimidazol, Polyharnstoff, Melamin, Polyphenylensulfid, Trivynil, Elastolefin, Elastomultiester, Polyvinylalkohol, Vinylal, Polycarbonat, Polystyrol, Styrol-Acylat-Copolymere, Ethylen-Vinylacetat-Copolymere und Kombinationen daraus.

"Vegtabil gegerbte Lederfasern" sind Lederfasern, die mit Extrakten aus Eichenrinde, Kastanie Fichtenrinde, Quebrachoholz, Tara-Schoten, Olivenblättern, Rhabarberwurzeln, Mimosarinde oder Kaffeebohnen oder anderen natürlichen Stoffen gegerbt worden sind. Vorzugsweise enthält der Lederfaserstoff der Erfindung mindestens 55% an mit Eichenrinde, Kastanie Fichtenrinde, Quebrachoholz, Tara-Schoten, Olivenblättern, Rhabarberwurzeln, Mimosarinde oder Kaffeebohnen oder Extrakten daraus oder anderen natürlichen Stoffen gegerbten Lederfasern enthält.

Die jeweiligen Angaben der Gewichtsprozente, z.B. an vegetabil gegerbten Lederfasern, Bindemittel usw. in den verschiedenen Ausführungsformen des Lederfaserstoffs der Erfindung sind vorzugsweise jeweils auf das Gesamtgewicht der Gesamtzusammensetzung bezogen.

Wie für die einzelnen Ausführungsformen bereits angegeben, enthält der Lederfaserstoff der Erfindung mindestens 55 Gew.-% an vegetabil gegerbten Lederfasern. Vorzugsweise enthält der Lederfaserstoff der Erfindung mehr als 55 Gew.-%, wie z.B. 56 Gew.-%, 57 Gew.-%, 58 Gew.-%, oder 59 Gew.-%, mehr bevorzugt mindestens 60 Gew.-%, besonders bevorzugt, mindestens 65 Gew.-%, 70 Gew.-% oder mehr an vegetabil gegerbten Lederfasern.

Der Faseranteil in dem Lederfaserstoff der Erfindung, der nicht aus Leder, Lederresten oder Lederfasern besteht, kann aus nur einer Faserart bestehen. Bevorzugt ist es jedoch, wenn dieser Faseranteil ein Gemisch aus zwei oder mehr Faserarten aus Fasern aus dem Faserrecycling und/oder natürliche Fasern und/oder synthetische Fasern aufweist, um höchste Dimensionsstabilität und Festigkeit zu erreichen. Besonders bevorzugt ist es, wenn dieser Faseranteil auch Faserbruchstücke, die im Allgemeinen schwierig zu recyceln sind, enthält.

Vorzugsweise enthält der Lederfaserstoff der Erfindung Fasern aus den oben genannten natürlichen Polymeren, besonders bevorzugt natürlichen Fasermaterialien, die aus natürlichen Rohstoffen gewonnen werden können. Erfindungsgemäß sind sowohl pflanzliche als auch tierische Fasermaterialien geeignet. Während pflanzliche Fasern überwiegend aus Zellulose bestehen, sind tierische Fasern, wie menschliche oder tierische Haare, aus Eiweißverbindungen aufgebaut. Diese Ausführungsform hat den Vorteil, dass die Bildung von Mikroplastik aus dem erfindungsgemäßen Lederfaserstoff komplett verhindert werden kann.

Fasern ausgewählt aus Mineralfasern, Glasfasern oder Kohlefasern, können dem erfindungsgemäßen Lederfaserstoff hinzugefügt werden, um bestimmte Eigenschaften herauszubilden. Besondere Eigenschaften im Sinne der Erfindung können sein: Verbesserung der Festigkeiten im Freiformenbau oder Beeinflussung des Brennschutzverhaltens oder andere speziellen Anforderungen. In einer weiteren Ausführungsform der Erfindung enthält der erfindungsgemäße Lederfaserstoff deshalb Fasern ausgewählt aus Mineralfasern, Glasfasern oder Kohlefasern

Der erfindungsgemäße Lederfaserstoff ist vorzugsweise ein flächiges Material und weist beispielsweise ein Dicke von 0,3 - 6,0 mm, vorzugsweise 0,4 bis 5 mm, 0,5 bis 4 mm, 0,6 bis 3 mm oder 0,7 bis 2 mm auf.

Das Bindemittel basiert vorzugsweise auf Naturlatex und/oder synthetischem Latex oder besteht aus diesem. Bei Naturlatex handelt es sich um cis-1,4-Polyisopren. Als synthetische Latexverbindungen sind Styrol-Butadien-Kautschuk (SBR), Butadien-Acrylnitril-Kautschuk (NBR) und Chloropren-Kautschuk (CR) geeignet.

In einer weiteren Ausführungsform der Erfindung ist das Bindemittel ein thermoplastisches Bindemittel, vorzugsweise ausgewählt aus thermoplastischen Bindemitteln auf Basis eines Acrylat-, Butadien-, Styrol- oder Vinylchloridpolymerisats oder eines Mischpolymerisats davon.

In einer bevorzugten Ausführungsform der Erfindung enthält das Bindemittel des Fasermaterials ein Gemisch oder besteht aus diesem Gemisch, wobei das Gemisch ein oder mehrere synthetische Polymere oder Copolymere, wie Styrol-Acylat-Copolymere, Vinylacetat-Polymere, Polyurthan-Polymere, Polyacrylat-Polymere oder Ethylen-Vinylacetat-Copolymere, und Naturlatex und/oder synthetischen Latex aufweist.

In einer besonders bevorzugten Ausführungsform ist das Bindemittel ein Acrylnitril-Styrol-Acrylat-Copolymer.

Der Bindemittelanteil in dem erfindungsgemäßen Lederfaserstoff ist vorzugsweise mindestes 10 Gew.-%, besonders bevorzugt mehr als 10 Gew.-%, wie z.B. 15 Gew.-%, 20 Gew.-% 25 Gew.-%, 30 Gew.-%, 35 Gew.-% oder 40 Gew.-%, insbesondere bevorzugt 20 Gew. Bis 30 Gew.-%.

In einer besonders bevorzugten Ausführungsform der Erfindung enthält der Lederfaserstoff der Erfindung
a) mindestens 55 Gew.-% vegetabil gegerbte Lederfasern,
b) mindestens 10 Gew.-%, vorzugsweise 20-30 Gew.-% Bindemittel,
c) Mindestens 10 Gew.-% Lederabschnitte aus synthetischer Gerbung und/oder Fasern aus dem Faserrecycling und/oder natürliche Fasern und/oder synthetische Fasern, und
d) Weitere, vorzugsweise schwermetallarme oder schwermetallfreie, Zusatzstoffe, die ausgewählt sind aus Farbstoffen, Bleich-, Hydrophobierungs- und Konservierungsmitteln.

In einer weiteren Ausführungsform der Erfindung kann der erfindungsgemäße Lederfaserstoff weitere Zusatzstoffe, ausgewählt aus Farbstoffen, Bleich-, Hydrophobierungs-, Konservierungsmitteln etc. enthalten.

Farbstoffe für das Färben von Fasern, insbesondere von Naturfasern, sind dem Fachmann bekannt und werden eingesetzt, um den Kundenwünschen nach anderen Farben als die meist unegale oder zufällige Färbung des erfindungsgemäßen Lederfaserstoffs, welche durch die jeweilig eingesetzten Fasern hervorgerufen wird, gerecht zu werden. Farbstoffe für die Färbung von Naturfasern können synthetischen oder pflanzlichen Ursprungs sein. Geeignete synthetische Farbstoffe sind beispielsweise saure Farbstoffe (Salze von Farbsulfonsäuren, die mit basischen Komponenten der Fasermatrix Verbindungen eingehen und leicht auf der Fasermatrix einziehen), substantive Farbstoffe (Direktfarbstoffe), basische Farbstoffe und Schwefelfarbstoffe. Geeignete natürliche Farbstoffe sind beispielsweise Indigo, Krapprot, Rotholz, Gelbholz, Blauholz oder Fisetholz. Bevorzugte Farbstoffe sind Pigmentfarbstoffe. Insbesondere bevorzugt sind Farbstoffe aus pflanzlichen Rohstoffen.

Geeignete Hydrophobierungsmittel sind pflanzliche Öle und Fette (Palmöl, Sonnenblumenöl, Rüböl, Sojaöl, Kokosnussfett, Palmkernfett, Türkischrotöl), Wachse (Carnaubawachs, Montanwachs,), und synthetische Fette (Paraffinöl, Mineralöl, Fettalkohol, Fettsäureester). Hydrophobierungsmittel werden eingesetzt, um die Weichheit und Imprägnierung des erfindungsgemäßen Lederfaserstoffs einzustellen. Bevorzugt sind Hydrophobierungsmittel aus modifizierten natürlichen Fetten wie Rapsöl, Lecitin und mineralische Ölen. Besonders bevorzugt sind Mischungen aus diesen natürlichen, modifizierten Fetten.

Typische Konservierungsmittel, die insbesondere gegen Schimmelpilzbefall schützen, sind beispielsweise2-Thiocyamethylthiobenzoth (TCMTB) (Benzothiazol-2-ylthio)methylthiocyanat, 4-Chlor-3-methylphenol, 2-Phenylphenol und 2-Octylisothiazolon. Bevorzugt ist 2-Thiocyamethylthiobenzoth (TCMTB)

In einem weiteren Aspekt betrifft die Erfindung ein Verfahren zur Herstellung des erfindungsgemäßen Lederfaserstoffs.

Im ersten Arbeitsschritt werden die Rohstoffe auf separaten Förderbändern sortenrein aufgegeben. So werden beispielsweise mindestens 55 Gew. % vegetabil gegerbte Lederfasern auf Förderband 1 exakt verwogen und die pflanzlichen/textilen Ausgangsstoffe auf Förderband Nr. 2 Hiermit wird sichergestellt, dass immer die exakte, rezepturkonforme Einwaagemenge Verwendung findet.

Im Anschluss werden die Ausgangsstoffe in geeigneten Zerkleinerungsmaschinen, vorzugsweise Schredder oder Messermühlen, auf eine Größe von etwa 0,1 - 1 cm² Fläche zerkleinert (vorgeschnitten). Die Zerkleinerung der Reste erfolgt in diesem Stadium in der Regel trocken ohne Wasserzugabe. Die so vorzerkleinerten Fasern werden nunmehr mit Wasser eingeweicht, sodass eine Suspension mit 3-8 Gew.-%, vorzugsweise mit 4-7 Gew.-%, besonders bevorzugt 6-7 Gew.-% Faseranteil und 93-94 Gew.-% Wasseranteil entsteht. Diese Suspension wird über Zerfaserungsmaschinen, sogenannte Refiner, vorzugsweise Kegel- oder Scheibenrefiner, nass zerfasert, sodass man einen knotenfreien Faserbrei ohne Verspinnungen erhält, der aus etwa 3-8 Gew.-% Fasern und etwa 92-97 Gew.-% Wasser besteht. Gegenstand der Erfindung ist es auch, dass Fasern mit weniger Zerfaserungsaufwand hinzu gemischt werden können, um optimale Produkteigenschaften zu erlangen. Die so erhältliche Suspension der Fasern in Wasser wird anschließend in einen geeigneten Behälter mit Rührwerk, vorzugsweise eine Mischbütte, transferiert. Die überführte Menge wird so bemessen, dass die Masse an Fasern bezogen auf die gesamte vorgesehene Ansatzmenge rezepturkonform vorliegt. Anschließend werden unter Rühren die einzelnen Rezepturbestandteile (z.B. Farbstoffe, Hydrophobierungsmittel, Bindemittel, Konservierungsmittel) zudosiert. Nach beendeter Zugabe des Bindemittels wird das Bindemittel mit einem geeigneten Fixiermittel, vorzugsweise mit einer Lösung eines Aluminiumsalzes, koaguliert und dadurch auf der Faser fixiert. Danach wird der Ansatz unter Zuhilfenahme einer geeigneten Entwässerungsvorrichtung von überschüssigem Wasser befreit. Hierzu bietet sich vorzugsweise eine kontinuierliche Verarbeitung auf einer Langsiebentwässerungsmaschine an, ähnlich wie sie in der Karton- und Papierindustrie zum Einsatz kommt. Der fertige Ansatz wird auf der Langsiebentwässerungsmaschine auf einen Restwassergehalt von etwa 70 Gew.-% entwässert. Im Anschluss an den Entwässerungsvorgang wird das erhaltene Material unter Zuhilfenahme einer geeigneten Pressvorrichtung mechanisch bis zu einem Restwassergehalt von etwa 50 Gew.-% entwässert. Das so behandelte Material wird nun durch eine geeignete thermische Trocknungseinrichtung geführt, und hier bis auf einen Restwassergehalt von etwa 9-13 Gew.-% getrocknet und anschließend auf Rollen aufgewickelt. Abhängig vom angestrebten Verwendungszweck ist es auch möglich, das Material auf geringere oder höhere Restwassergehalte zu trocknen. Der so hergestellte Lederfaserstoff kann nach Bedarf mit einem Kalander nachverdichtet aber auch geprägt werden, um spezifische Eigenschaften (z.B. Dichte, Abrieb, Festigkeit, Optik usw.) zu fördern. Es kann zudem auch geschliffen werden, um spezielle Oberflächeneigenschaften herauszuarbeiten.

Der so vorliegende Lederfaserstoff kann danach je nach Kundenwunsch nachveredelt werden, zum Beispiel durch das Aufbringen von Oberflächenbeschichtungen oder aber auch Perforierung zur Verbesserung der Atmungsaktivität. Das Material kann jedoch auch ohne jegliche Weiterveredelung am Markt platziert werden, wenn zum Beispiel die Ursprünglichkeit und die Sichtbarkeit des Lederfaserstoffs gewünscht ist,

Die Erfindung stellt deshalb in einer bevorzugten Ausführungsform ein Verfahren zur Herstellung eines, vorzugsweise schwermetallarmen oder schwermetallfreien, Lederfaserstoffs bereit, das die folgenden Schritte umfasst:
i. Einwiegen der verschiedenen Komponenten auf getrennten Förderbändern zur Erreichung der Rezeptkonformität für anschließende Prozesse
ii. Zerkleinern von Fasermaterialien;
iii. Herstellen einer Suspension enthaltend von 3-8 Gew.-% Fasern und 92-97 Gew.-% Wasser;
iv. Nasszerfaserung der Fasern in der wässrigen Suspension zur Herstellung einer knotenfreien Suspension;
v. Zudosieren des Bindemittels und ggf. weiterer Zusatzstoffe, ausgewählt aus Farbstoffen, Hydrophobierungsmitteln, Konservierungsmitteln etc. unter Rühren;
vi. Koagulieren der Bindemittel mit einem Salz; z.B Aluminiumsulfat
vii. Entwässern Materials;
viii. Trocknen des Materials;
ix. wahlweise Nachverdichten und Prägen des Materials;
x. wahlweise Schleifen, Perforieren, Beschichten etc. für verschiedene Anwendungsfälle.

Der so erhaltene Lederfaserstoff, insbesondere wenn er ausschließlich Fasern pflanzlichen und tierischen Ursprungs aufweist, weist keinerlei Kunststoffbestandteile auf, ist arm an bzw. frei von Schwermetallen und erfüllt somit alle Umweltanforderungen. Die Entstehung von Mikroplastik aus diesem Lederfasermaterial ist nicht möglich. Darüber hinaus ist das erfindungsgemäße Lederfasermaterial kompostierbar und damit umweltfreundlich entsorgbar. Alternativ kann das erfindungsgemäße Lederfasermaterial erneut wiederverwertet und damit erneut als Rohstoff eingesetzt werden.

Die Erfindung stellt weiterhin einen Schichtstoff zur Verfügung, enthaltend oder bestehend aus einem Lederfaserstoff der Erfindung, wobei der Lederfaserstoff der Erfindung vorzugsweise schwermetallarm bzw. schwermetallfrei ist.

Der erfindungsgemäße Schichtstoff enthält mehrere Schichten eines Lederfaserstoffs gemäß der Erfindung, vorzugsweise mindestens zwei oder mehr Schichten, besonders bevorzugt 2 bis 50 Schichten. Die Anzahl der Schichten ist abhängig vom Verwendungs- bzw. Einsatzzweck des Schichtstoffs und wird von diesem bestimmt.

Der erfindungsgemäße Schichtstoff lässt sich mit konventionellen Mitteln und Verfahren, die dem Fachmann allgemein bekannt sind, z. B. von der Sperrholzherstellung, herstellen. Die Schichten des erfindungsgemäßen Schichtstoffs sind, wie herkömmliche Schichtstoffe, mit einem Bindemittel untereinander verbunden. Vorzugsweise ist ein thermoplastisches Bindemittel zur Verbindung der Schichten untereinander vorgesehen. Geeignete thermoplastische Bindemittel sind z.B. Bindemittel auf Basis eines Acrylat-, Butadien-, Styrol- oder Vinylchloridpolymerisats oder eines Mischpolymerisats davon. Besonders geeignet als Bindemittel ist ein Acrylnitril-Styrol-Acrylat-Copolymer.

Die Erfindung betrifft weiterhin die Verwendung des Lederfaserstoffs oder des Schichtstoffs gemäß der Erfindung in der Möbelindustrie, in der Innenausbauindustrie und dem Freiformenbau oder in der Schuhindustrie.

Eine bevorzugte Verwendung findet der erfindungsgemäße Lederfaserstoff in der Schuhindustrie für die Herstellung von Hinterkappen, Absätzen, Lauf- und Brandsohlen und als Rahmenmaterial.

Die Erfindung stellt weiterhin eine Schichtplatte, einen Formholzersatz oder ein Oberflächendekor bereit, enthaltend oder bestehend aus einem Lederfaserstoff gemäß der Erfindung. Vorzugsweise basieren diese Schichtplatte, der Formholzersatz oder das Oberflächendekor auf Textilfasern und/oder pflanzlichen Fasern bzw. auf einem Lederfaserstoff, der als Faseranteil neben Lederresten Textilfasern und/oder pflanzlichen Fasern enthält.

Die Erfindung wird nachstehend anhand von 2 Ausführungsbeispielen und einer Figur näher erläutert.

### Figuren

Figur 1 zeigt Schnittdarstellungen (10) verschiedener Schichtstoffe, die aus flächigen Lederfaserstoffen (11, 12) der Erfindung hergestellt wurden. Die einzelnen Schichten (11, 12) sind mittels eines Acrylnitril-Styrol-Acrylat-Copolymers als Bindemittel miteinander verbunden. Die Anzahl der Schichten (11, 12) sowie deren Dicke kann variieren und richtet sich nach dem Verwendungszweck des Schichtstoffs. Die Schichten können frei von Farbstoffen sein (12) oder Farbstoffe enthalten (11). In der in Fig. 1 gezeigten Ausführungsform enthalten die Schichtstoffe (10) jeweils acht Schichten, wobei sich jeweils eine helle Schicht (12) und eine dunklere Schicht (11) abwechseln. Unterschiedliche Färbungen der Schichten kommen durch die Verwendung unterschiedlich gefärbter Ausgangsstoffe zustande. Der Lederfaserstoff der Erfindung kann neben vegetabil gegerbten Lederfasern Fasern aus dem Faserrecycling und/oder natürliche Fasern und/oder synthetische Fasern enthalten. In der hier gezeigten Figur 1 enthalten die hellen Schichten Fasern aus Leinen/Baumwolle, und die dunklen Jeansfasern aus dem Textilrecycling.

### Ausführungsbeispiele

### Beispiel 1 - Herstellungsverfahren

Vegetabile Lederabfälle 55-60 %und Fasern/Staub aus dem Faserrecycling 40-45 % im Anteil wurden in einer Messermühle auf eine Größe von etwa 0,1 - 1 cm² Fläche ohne Wasserzugabe zerkleinert. Die so vorzerkleinerten Fasern wurden mit Wasser eingeweicht, sodass eine Suspension mit 5 Gew.-%, Fasern und 95 Gew.-% Wasseranteil entstand. Diese Suspension wurde über 2 Scheibenrefiner nass zerfasert, so dass ein knotenfreier Faserbrei ohne Verspinnungen erhalten wurde, der aus etwa 5 Gew.-% Fasern und etwa 95 Gew.-% Wasser bestand. Die so erhältliche Suspension wurde anschließend in eine Mischbütte transferiert. Anschließend wurde der pH-Wert eingestellt auf den Wert 6,5 und später unter Rühren ein Bindemittel mit einer Menge von 15 bis 45 Gew.-% auf Basis von Naturlatex und Konservierungsmittel zudosiert. Nach beendeter Zugabe des Bindemittels wurde dieses mit einem mit einer Lösung eines Aluminiumsalzes koaguliert und dadurch auf der Faser fixiert. Danach wurde der Ansatz unter Zuhilfenahme einer Langsiebentwässerungsmaschine von überschüssigem Wasser befreit. Der fertige Ansatz wurde auf der Langsiebentwässerungsmaschine auf einen Restwassergehalt von etwa 70 Gew.-% entwässert. Im Anschluss an den Entwässerungsvorgang wurde das erhaltene Material unter Zuhilfenahme einer geeigneten Pressvorrichtung mechanisch bis zu einem Restwassergehalt von etwa 50 Gew.-% entwässert. Das so behandelte Material wurde danach durch eine geeignete thermische Trocknungseinrichtung geführt, und hier bis auf einen Restwassergehalt von etwa 10 Gew.-% getrocknet und anschließend auf Rollen aufgewickelt. Das Material wurde anschließend auf die erreichten physikalischen Werte untersucht und zur Weiterverarbeitung umgerollt.

### Beispiel 2 - verschiedene Lederfasermaterialversuche

Es wurden mehrere verschiedene Bindemittel gemäß dem Verfahren nach Beispiel hergestellt, wobei die Fragestellung war, wie sich die verschiedenen Bindemittel auf die Entwicklung der physikalischen Werte wie Dehnung, Reißwert aber auch die zu erreichende Dichte des Materials auswirkt.

| **Bestandteil** | **Mischung 1** | **Mischung 2** | **Mischung 3** | **Mischung 4** |
|---|---|---|---|---|
| Fasermaterial | 55 % vegetabile Lederreste | 60 % vegetabile Lederreste | 60 % vegetabile Lederreste | 55 % vegetabile Lederreste |
| | 20 % Leinenstaub | 40 % Leinenstaub | 40 % Jutefasern | 20 % Leinenstaub |
| | 25 % Jutefasern | | | 25 % Jutefasern |
| Bindemit tel | Naturlatex 25 Gew.-% ¹ | Styrolacrylat-Copolymer 35 Gew.-% ¹ | Ethylen-Vinylacetat-Copolymere 30 Gew.-% ¹ | Naturlatex 10 Gew.% Styrolacrylat-Copolymer 15 Gew.-% ¹ |
| Konservierungsmittel | 2-Thiocyanomethylth iobenboth. (TCMPT) 0,01 Gew.-% ² | 2-Thiocyanomethylth iobenboth. (TCMPT) 0,01 Gew.-% ² | 2-Thiocyanomethylth iobenboth. (TCMPT) 0,01 Gew.-% ² | 2-Thiocyanomethylth iobenboth. (TCMPT) 0,01 Gew.-% ² |
| | | | | |
| | | | | |
| Fettungs mittel | Gemisch aus Rapsöl, Lecitin 6 Gew.-% ² | Gemisch aus Rapsöl, Lecitin 6 Gew.-% ² | Gemisch aus Rapsöl, Lecitin 6 Gew.-% ² | Gemisch aus Rapsöl, Lecitin 6 Gew.-% ² |
| Dehnung | 25 % | 35 % | 18 % | 15 % |
| Reißwert | 19 N/mm² | 12 N/mm² | 25 N/mm² | 12 N |
| Dichte | 0,84 g/cm³ | 0,74 g/cm³ | 0,76g/cm³ | 0,88 g/cm³ |

| | | | | |
|---|---|---|---|---|
| ¹ Bezogen auf den Gesamtgewichtsanteil des organischen Fasermaterials und des Bindemittels ² Bezogen auf das Gesamtgewicht des Materials | | | | |

## Patentansprüche

1. Lederfaserstoff, enthaltend
a) mindestens 55 Gew.-% vegetabil gegerbte Lederfasern,
b) Bindemittel, und, vorzugsweise schwermetallarme oder schwermetallfreie, Additive, und
c) Lederabschnitte aus schwermetallfreier Gerbung und/oder Fasern aus dem Faserrecycling und/oder natürliche Fasern und/oder synthetische Fasern.

2. Lederfaserstoff nach Anspruch 1, enthaltend
a) mindestens 55 Gew.-% vegetabil gegerbte Lederfasern,
b) Bindemittel, und, vorzugsweise schwermetallarme oder schwermetallfreie, Additive, und
c) Fasern aus dem Faserrecycling,
wobei die Fasern aus dem Faserrecycling ausgewählt sind aus textilen Faserabfällen und Stäuben aus dem Textilrecycling, Burlap-Fasern, Fasern der Silphi Pflanze, Bambusfasern, Jutefasern, Baumwollfasern, Leinenfasern, Hanffasern, Flachsfasern, Kenaf-Fasern, Brennnesselfasern, Sisalfasern und Kokosfasern.

3. Lederfaserstoff nach Anspruch 1, enthaltend
a) mindestens 55 Gew.-% vegetabil gegerbte Lederfasern,
b) Bindemittel, und, vorzugsweise schwermetallarme oder schwermetallfreie, Additive, und
c) Lederabschnitte aus synthetischer, insbesondere schwermetallfreier, Gerbung.

4. Lederfaserstoff nach Anspruch 3, **dadurch gekennzeichnet, dass** die Lederabschnitte aus synthetischer Gerbung Lederabschnitte aus der Ledergerbung mit Aldehyden, Phenolen, Acrylaten oder Enzymen sind.

5. Lederfaserstoff nach Anspruch 3 oder 4, **dadurch gekennzeichnet, dass** die Lederabschnitte aus synthetischer Gerbung Lederabschnitte aus der Ledergerbung mit Synthanen, Ligninextrakten und/oder Glutaraldehyd, vorzugsweise Glutaraldehyd sind, oder dass die Lederabschnitte aus synthetischer Gerbung Falzspäne sind.

6. Lederfaserstoff nach Anspruch 1, enthaltend
a) mindestens 55 Gew.-% vegetabil gegerbte Lederfasern,
b) Bindemittel, und schwermetallarme oder schwermetallfreie Additive, und
c) natürliche Fasern und/oder synthetische Fasern.

7. Lederfaserstoff nach Anspruch 6, **dadurch gekennzeichnet, dass** die natürlichen Fasern ausgewählt sind Fasern aus regenerierter Cellulose, wie Viskose, Modal, Lycocell und Cupro; Fasern aus Celluloseestern, wie Acetat-Fasern und Triacetatfasern; Proteinfasern, wie regenerierte Proteinfasern, modifizierte Sojabohnenproteinfasern, Zeinfasern, Caseinfasern und künstliche Spinnenfasern; Polylactidfasern, Alginatfasern, Chitinfasern, Elastodienfasern, und biobasierten Polyamidfasern und/oder dass die synthetischen Fasern ausgewählt sind aus Fasern aus Polyester, wie zum Beispiel Polyethylenterephthalat (PET), Polytrimethylenterephthalat (PTT) und Polybutylenterephthalat (PBT); Polyamid (PA), Polyimid, Polyamidimid, Aramid, Polyacryl, Modacryl, Polytetrafluorethylen (PTFE), Polyethylen (PE), Polypropylen (PP), Polychlorid, Elasthan, Polybenzoxazol, Polybenzimidazol, Polyharnstoff, Melamin, Polyphenylensulfid, Trivynil, Elastolefin, Elastomultiester, Polyvinylalkohol, Vinylal, Polycarbonat, Polystyrol, Styrol-Acylat-Copolymere, Ethylen-Vinylacetat-Copolymere und Kombinationen daraus.

8. Lederfaserstoff nach einem der vorherigen Ansprüche, **dadurch gekennzeichnet, dass** der Lederfaserstoff mindestens 55% an mit Eichenrinde, Kastanie Fichtenrinde, Quebrachoholz, Tara-Schoten, Olivenblättern, Rhabarberwurzeln, Mimosarinde oder Kaffeebohnen oder Extrakten daraus oder anderen natürlichen Stoffen gegerbten Lederfasern enthält.

9. Lederfaserstoff nach einem der vorherigen Ansprüche, **dadurch gekennzeichnet, dass** der Lederfaserstoff arm an oder frei von Schwermetallen, insbesondere frei von Antimon, Arsen, Barium, Cadmium, Chrom, Cobalt, Kupfer, Blei, Quecksilber, Nickel, Selen, Silber, Zinn und/oder Titan ist.

10. Lederfaserstoff nach einem der vorherigen Ansprüche, **dadurch gekennzeichnet, dass** das Bindemittel ausgewählt ist aus
• Naturlatex (cis-1,4-Polyisopren) und/oder synthetischem Latex, ausgewählt aus den Latexverbindungen Styrol-Butadien-Kautschuk, Butadien-Acrylnitril-Kautschuk und Chloropren-Kautschuk, oder Mischungen davon; und / oder
• Thermoplastischen Bindemitteln, ausgewählt aus thermoplastischen Bindemitteln auf Basis eines Acrylat-, Butadien-, Styrol- oder Vinylchloridpolymerisats oder einem Mischpolymerisat davon.

11. Lederfaserstoff nach einem der vorherigen Ansprüche, enthaltend
a) mindestens 55 Gew.-% vegetabil gegerbte Lederfasern,
b) mindestens 10 Gew.-% Bindemittel, vorzugsweise aber 20-30 Gew.-%
c) Mindestens 10 Gew.-% Lederabschnitte aus synthetischer Gerbung und/oder Fasern aus dem Faserrecycling und/oder natürliche Fasern und/oder synthetische Fasern, und
d) Weitere Zusatzstoffe, die ausgewählt sind aus Farbstoffen, Bleich-, Hydrophobierungs- und Konservierungsmitteln.

12. Schichtstoff enthaltend oder bestehend aus einem Lederfaserstoff gemäß einem der Ansprüche 1 bis 11, wobei der Schichtstoff mindestens zwei Schichten eines Lederfaserstoffs gemäß einem der Ansprüche 1 bis 11 enthält, und die mindestens zwei Schichten untereinander mittels eines thermoplastischen Bindemittels, vorzugsweise mittels eines thermoplastischen Bindemittels auf Basis eines Acrylat-, Butadien-, Styrol- oder Vinylchloridpolymerisats oder eines Mischpolymerisat davon, vorzugsweise ein Acrylnitril-Styrol-Acrylat-Copolymer, verbunden sind.

13. Verwendung des Lederfaserstoffs nach einem der Ansprüche 1 bis 11 oder des Schichtstoffs nach Anspruch 12 in der Möbelindustrie, in der Innenausbauindustrie und dem Freiformenbau oder in der Schuhindustrie.

14. Verwendung des Schichtstoffs gemäß Anspruch 13 bei der Schuhherstellung für Hinterkappen, Absätze, Lauf- und Brandsohlen und als Rahmenmaterial.

15. Schichtplatte, Formholzersatz oder Oberflächendekor enthaltend oder bestehend aus einem Lederfaserstoff nach einem der Ansprüche 1 bis 11 oder einem Schichtstoff nach Anspruch 13.
